# EUROPÄISCHE PATENTSCHRIFT

(11) **EP 0 979 317 B1**
(45) Veröffentlichungstag und Bekanntmachung des Hinweises auf die Patenterteilung: **05.06.2002**
(21) Anmeldenummer: 97951074.0
(22) Anmeldetag: 13.11.1997
(51) Int. Cl.: C23C 22/00, B05D 3/02, B05D 7/14

(54) **VERFAHREN ZUM AUFBRINGEN EINER ANORGANISCHEN BESCHICHTUNG AUF EINEN ELEKTRISCH LEITFÄHIGEN KÖRPER**
PROCESS FOR APPLICATION OF AN INORGANIC COATING TO AN ELECTRICALLY CONDUCTING BODY
PROCEDE POUR APPLIQUER UN REVETEMENT INORGANIQUE SUR UN CORPS ELECTROCONDUCTEUR

(30) Priorität: 13.11.1996 DE 19646724; 31.01.1997 DE 19703489
(43) Veröffentlichungstag der Anmeldung: 16.02.2000
(73) Patentinhaber: EWALD DÖRKEN AG, 58313 Herdecke (DE)
(72) Erfinder: RUSSMANN, Horst, D-49205 Hasbergen (DE); SINGE, Thomas, D-44287 Dortmund (DE); KRUSE, Thomas, c/o EMA ELEKTROMASCHINEN SCHULTZE, 69434 Hirschhorn (DE); HINZ, Detlef, c/o EMA ELEKTROMASCHINEN SCHULTZE, 69434 Hirschhorn (DE)
(74) Vertreter: Naumann, Ulrich, Dr.-Ing.
(86) Internationale Anmeldenummer: DE9702661
(87) Internationale Veröffentlichungsnummer: WO9821382

(56) Entgegenhaltungen:
- WO-A-93/24242
- WO-A-97/47395
- DE-A- 4 028 198
- US-A- 5 325 601

## Beschreibung

Die Erfindung betrifft ein Verfahren zum Aufbringen einer anorganischen Beschichtung auf einen elektrisch leitfähigen Körper, insbesondere auf ein metallisches Werkstück.

Aus der Praxis sind die unterschiedlichsten Verfahren zum Aufbringen einer anorganischen Beschichtung auf einen elektrisch leitfähigen Körper bekannt. Der Aufbau der Beschichtung erfolgt dabei unter Einwirkung von Temperatur, wodurch eine Reaktion des Beschichtungsmediums nach dessen Aufbringen auf den Körper bzw. die Oberfläche des Körpers hervorgerufen wird. Die Reaktion führt zum Aufbau eines im wesentlichen anorganischen Netzwerks. Je nach verwendetem Beschichtungsmedium sind unterschiedlich hohe Reaktionstemperaturen erforderlich. Derartige Reaktionen unterscheiden sich hinsichtlich Thermodynamik und Kinetik entscheidend von Reaktionen mit organischen Beschichtungsmedien. Die beschriebene Beschichtung dient häufig als Schutz des oft metallischen Körpers gegen Korrosion. Die oben beschriebene Reaktion erfolgt üblicherweise in Umluftöfen nach Aufbringen des Beschichtungsmediums. Die Reaktionstemperatur liegt dabei je nach Beschichtungsmedium zwischen 180°C und 300°C. Bei diesen Temperaturen reagiert das Beschichtungsmedium zur Beschichtung aus.

Beim Einsatz derartiger Umluftöfen ist problematisch, daß der Erwärmungsvorgang des zu beschichtenden Körpers sehr träge verläuft, wobei ein Wechseln der Temperatur viel Zeit beansprucht. Aufgrund des trägen Temperatunrerlaufs wird bei dem Ausreagieren des Beschichtungsmediums im Oberflächenbereich des Körpers meist der ganze Körper aufgrund von Wärmeleitung unnötigerweise mitaufgeheizt. Durch dieses Mitaufheizen des gesamten Körpers wird eine große Energiemenge ohne Beitrag zum Reaktionsvorgang benötigt.

Des weiteren ist bei Verwendung der bekannten Umluftöfen nachteilig, daß es erforderlich ist, die Umluftöfen derart voluminös auszugestalten, daß der zu beschichtende Körper vollständig im Ofen aufgenommen ist. Folglich erfordert die Durchführung des bekannten Beschichtungsverfahrens in unwirtschaftlicher Weise viel Raum.

Der vorliegenden Erfindung liegt daher die Aufgabe zugrunde, ein Verfahren zum Aufbringen einer anorganischen Beschichtung auf einen elektrisch leitfähigen Körper anzugeben, bei dem ein präzise steuerbarer Temperaturverlauf mit kurzen Temperaturwechselvorgängen bei wirtschaftlicher und energiesparender Betriebsweise ermöglicht ist.

Die zuvor aufgezeigte Aufgabe ist durch ein Verfahren mit den Merkmalen des Patentanspruches 1 gelöst. Danach ist ein Verfahren zum Aufbringen einer anorganischen Beschichtung auf einen elektrisch leitfähigen Körper durch die folgenden Verfahrensschritte gekennzeichnet:

Zunächst erfolgt ein Bereitstellen des Körpers. Anschließend wird der Körper gegebenenfalls entfettet und/oder chemisch vorbehandelt und/oder gestrahlt, bspw. sandgestrahlt. Hierdurch kann die Oberfläche des Körpers erforderlichenfalls für die Beschichtung präpariert werden. Hierauf erfolgt das Aufbringen eines Beschichtungsmediums auf zumindest den zu beschichtenden Oberflächenbereich des Körpers.

In erfindungsgemäßer Weise wird nun zumindest der zu beschichtende Oberflächenbereich des Körpers vor und/oder während und/oder nach dem Aufbringen des Beschichtungsmediums induktiv auf eine Reaktionstemperatur erwärmt. Durch dieses erfindungsgemäße induktive Erwärmen ist zunächst ein energetisch ganz besonders vorteilhaftes Erwärmen des Körpers realisiert, da lediglich der zu beschichtende Oberflächenbereich und nicht zwingend der gesamte Körper erwärmt wird. Dabei werden durch unmittelbares Ankoppeln an den elektrisch leitfähigen Körper Wirbelstörme in dem Körper generiert, die aufgrund des elektrischen Widerstandes des Körpermaterials zu einer Erwärmung des Körpers führen. Energieverluste durch Erwärmen eines Heizmediums in Form von bspw. Umluft und dessen unvermeidliche Wärmeabstrahlung sind hierbei ausgeschlossen. Die Erwärmung wird folglich gezielt in dem Körper bzw. in dessen Oberflächenbereich hervorgerufen, wobei durch ein geeignetes Steuern der Induktionsvorrichtung ein präzise steuerbarer Temperaturverlauf mit sich daraus ergebenden kurzen Temperaturwechselvorgängen ermöglicht ist. Durch das induktive Erwärmen wird der Körper quasi von innen heraus erwärmt, wobei ebenfalls ein höchst effizientes Erwärmen des Beschichtungsmediums bewirkt ist.

Zusammengefaßt ist der erfindungsgemäße Erwärmungsvorgang mittels eines induktiven Erwärmens in einfacher Weise über die Energiezufuhr zu der zugeordneten Induktionsheizvorrichtung regelbar, woraus sich dann aufgrund des direkten induktiven Energieübertragungsprinzips neben einer kurzen Aufheizphase auch äußerst kurze Reaktionszeiten auf Temperaturregelungs- bzw. Wechselvorgänge ergeben. Aufgrund des direkten Erwärmens des zu beschichtenden Oberflächenbereichs ist eine wirtschaftliche und energiesparende Betriebsweise ohne das Erfordernis einer raumgreifenden Umluftofeneinrichtung realisiert.

Je nach durch das Beschichtungsmedium vorgegebenen Erfordernissen kann der zu beschichtende Oberflächenbereich des Körpers in einfacher Weise vor und/oder während und/oder nach dem Aufbringen des Beschichtungsmediums auf eine Reaktionstemperatur erwärmt werden. Hierdurch ist eine hohe Flexibilität des Verfahrens gewährleistet.

Nach dem Ausreagieren des Beschichtungsmediums zur Beschichtung erfolgt als letzter Verfahrensschritt des erfindungsgemäßen Verfahrens das Abkühlen des Körpers. Dabei kann der Körper Raumtemperatur ausgesetzt werden, was letztendlich ein selbständiges Abkühlen des Körpers zur Folge hat. Das Abkühlen kann jedoch auch durch einen aktiven Verfahrensschritt unter Verwendung eines Kühlmediums erfolgen.

Folglich ist mit dem erfindungsgemäßen Verfahren ein Verfahren zum Aufbringen einer anorganischen Beschichtung auf einen elektrisch leitfähigen Körper angegeben, bei dem ein präzise steuerbarer Temperaturverlauf mit kurzen Temperaturwechselvorgängen bei wirtschaftlicher und energiesparender Betriebsweise realisiert ist.

Im Hinblick auf ein besonders flexibles Verfahren, welches individuellen Erfordemissen durch das verwendete Beschichtungsmedium genügt, könnte zumindest der zu beschichtende Oberflächenbereich des Körpers vor dem Aufbringen des Beschichtungsmediums induktiv auf eine Vorwärmtemperatur erwärmt werden. Die Vorwärmtemperatur könnte dabei zur Vermeidung eines vorzeitigen Einleitens der Reaktion des Beschichtungsmediums unterhalb der Reaktionstemperatur liegen.

Falls erforderlich, könnte das Ausreagieren des Beschichtungsmediums zur Beschichtung unter Beteiligung von Wasser erfolgen. Hierbei wäre ein separates Zuführen der für die Reaktion erforderlichen Wassermenge denkbar. Die Wasserzufuhr könnte jedoch auch in einfacher Weise durch ein selbständiges Entziehen des Wassers aus der Luftfeuchtigkeit der umgebenden Atmosphäre erfolgen.

Zum Schutz des Körpers gegen Korrosion könnte das Beschichtungsmedium und damit die Beschichtung Pigmente aus vorzugsweise Zink und/oder Aluminium aufweisen. Damit wäre ein aktiver Korrosionsschutz durch das Beschichtungsmedium realisiert.

In Abhängigkeit von den Anforderungen an die Beschichtung könnte das Beschichtungsmedium Additive wie bspw. inteme Gleitmittel, Viskositätsregulierer, Verlaufsmittel und/oder Antikrateradditive aufweisen. Einer individuellen Gestaltungsmöglichkeit des Beschichtungsmediums sind hierdurch keine Grenzen gesetzt.

Im Hinblick auf besonders günstige Gebrauchseigenschaften könnte das Beschichtungsmedium ein Bindemittel aus zumindest einer organischen und/oder anorganischen Metallverbindung aufweisen. Dabei sind Titan, Zirkonium, Chrom, Bor, Aluminium, Silizium, Kobalt, Nickel oder Magnesium aufweisende Metallverbindungen besonders günstig. Die vorgenannten Elemente können in der Metallverbindung einzeln oder kombiniert vorliegen. Weiterhin ist als Bindemittel für das Beschichtungsmedium ein hochmolekulares aminisch vemetztes Epoxi-/Phenoxi-Bindemittel vorteilhaft.

Im Hinblick auf einen günstigen Ablauf der schichtbildenden Vemetzungsreaktion könnten die Bindemittel in einem gegebenenfalls handelsüblichen organischen Lösungsmittel und/oder in Wasser gelöst sein. Im Falle einer Vorerwärmung des Körpers könnte die Vorwärmtemperatur zwischen der Raumtemperatur und der Siedetemperatur des Lösungsmittels bzw. des Wassers liegen. Hierdurch wäre ein kontrolliertes Entweichen des Lösungsmittels bzw. des Wassers aus der sich aufbauenden Schicht gewährleistet und damit eine optimale Verdichtung der Schicht erreicht. Ein solches Vorwärmen könnte sowohl vor dem Aufbringen des Beschichtungsmediums als auch nach dem Aufbringen erfolgen. Im letztgenannten Fall wäre dann ein stufenweises Erwärmen des zu beschichtenden Oberflächenbereichs des Körpers bei bereits aufgebrachtem Beschichtungsmedium realisiert.

Da das Aufheizen des zu beschichtenden Körpers und das Aufbringen des Beschichtungsmediums in zwei unterschiedlichen Anlagenteilen erfolgen könnte, gibt es in diesem Fall - bei vor dem Aufbringen des Beschichtungsmediums vorerwärmtem Körper - nach dem Aufbringen des Beschichtungsmediums ausreichend Zeit, damit das Lösungsmittel bzw. das Wasser zum Schutz der Oberfläche unterhalb der Siedetemperatur während des Verbringens des Körpers in den Aufheizbereich entweichen kann. Sobald das Lösungsmittel entwichen ist, kann die Temperatur der zu beschichtenden Oberfläche in wenigen Sekunden auf die notwendige Reaktionstemperatur gebracht werden, um so die optimale Funktion und Qualität der Beschichtung zu erreichen.

Hinsichtlich einer besonders günstigen Energiebilanz könnte das induktive Erwärmen des Körpers lediglich innerhalb partieller Bereiche erfolgen. Durch ein derart gezieltes Erwärmen lediglich der zu beschichtenden Bereiche ist es möglich, angrenzende und/oder nicht elektrisch leitfähige Substanzen bzw. Oberflächenbereiche kaum oder nur wenig mitzuerwärmen. Eine Erwärmung dieser Bereiche wäre dann lediglich durch Wärmeleitung möglich. Das gezielte Einbringen der Wärme ermöglicht weiterhin das Beschichten einerseits von Einzelteilen einer Gesamtvorrichtung und andererseits von vollständigen Gesamtvorrichtungen. Dabei könnten z.B. fertig montierte Lager insgesamt oder auch nur an ausgewählten Stellen beschichtet werden.

In besonders energiesparender Weise könnte die Erwärmung in einem Oberflächenbereich mit einer Tiefe von max. 0,5 mm erfolgen. Bei entsprechend kurzzeitiger Erwärmung wäre hierbei eine Wärmeleitung in verbleibende Bereiche des zu beschichtenden Körpers zu vernachlässigen.

Zur Vermeidung des Erwärmens nicht zu beschichtender oder temperaturempfindlicher Bereiche könnte der Körper partiell oder insgesamt während und/oder nach dem Erwärmen mit einem geeigneten Kühlmedium gekühlt werden. Als Kühlmedium könnte ein gasförmiges oder flüssiges Kühlmedium in Form von bspw. Luft, Wasser oder Öl verwendet werden. Damit wären temperaturempfindliche Bereiche in einfacher Weise vor Temperatureinwirkung geschützt. Nur unter Verwendung der induktiven Erwärmung ist es möglich, temperaturempfindliche Stellen bzw. Bereiche der zu beschichtenden Körper zugleich mit der Erwärmung der zu beschichtenden Oberflächenbereiche mit Luft oder flüssigen Kühlmedien zu kühlen.

Bei einem solchen Kühlen kann berücksichtigt werden, daß das erfindungsgemäße Verfahren mit induktiver Erwärmung eine Verkürzung der Reaktionszeit bei deutlicher Erhöhung der Vemetzungstemperatur zur Erzielung einer voll vernetzten Beschichtung bedingt, die erst in voll vemetztem Umfang ihre günstigen Eigenschaften in vollem Maße aufweist. Eine zu hohe Temperatur kann jedoch zur Zerstörung des Netzwerks bzw. der darin eingebetteten Pigmente und Additive führen. Folglich kann ein Kühlen des Körpers zur geeigneten Zeit unterschiedliche positive Effekte mit sich bringen. Die Kühlung könnte dabei erst nach Erreichen der Reaktionstemperatur eingesetzt werden.

Hinsichtlich einer besonders hohen Schutzwirkung könnte die Beschichtung eine kathodische Wirkung aufweisen. Je nach Erfordernis könnte die Beschichtung zusätzlich oder alternativ zu der kathodischen Wirkung elektrisch und/oder wärmeleitfähig sein. Dabei könnte eine nahezu metallische Leitfähigkeit erreicht sein.

Hinsichtlich einer möglichst geringen Veränderung der Dimension des Körpers durch das Aufbringen der Beschichtung könnte die Beschichtung eine Schichtdicke von etwa 2 bis 30 Mikrometern aufweisen. Gegebenenfalls wäre hierdurch ein extremer Korrosionsschutz in dünnsten Schichten erreicht. In weiter vorteilhafter Weise könnte die Beschichtung auch schweißbar sein.

Zur Vermeidung einer übermäßigen Umweltbelastung könnte die Beschichtung keine Schwermetalle aufweisen und insbesondere chrom-VI- und cadmiumfrei sein.

Die Steuerung der Schichtdicke könnte einerseits über die Viskosität des Beschichtungsmediums und andererseits oder zusätzlich über einen mechanischen Abtrag eingestellt sein. Im Hinblick auf einen mechanischen Abtrag könnte dieser in einfacher Weise durch ein Schleudem erfolgen. Alle anderen bekannten Lackapplikationsverfahren sind ebenfalls anwendbar.

Falls erforderlich, könnte auf die Beschichtung eine zusätzliche organische Deckschicht aufgebracht sein. Die Zusammensetzung der Deckschicht könnte im Hinblick auf eine möglichst gute Haftung auf die Zusammensetzung der Beschichtung abgestimmt sein. Dabei hat das Bindemittel einen wesentlichen Einfluß. Im Zusammenhang mit der Aufbringung von organischen Deckschichten sind hochmolekulare aminisch vernetzte Epoxi-/Phenoxi-Bindemittel der Deckschicht besonders günstig.

Das Aufbringen des Beschichtungsmediums und/oder der Deckschicht erfolgt in besonders einfacher Weise über ein Besprühen, insbesondere elektrostatisches Besprühen, oder einen Tauchprozeß. Das Tauchverfahren in Verbindung mit Abschleudem findet dabei insbesondere bei Schüttgut Anwendung.

Im Hinblick auf einen besonders präzise steuerbaren Temperaturverlauf könnte das Erwärmen und/oder das Abkühlen bzw. Kühlen rechnergesteuert erfolgen. Damit wäre ein vollautomatischer Verfahrensablauf ermöglicht.

Eine Steuerung der Beschichtungsparameter könnte in besonders einfacher Weise durch die Wechselspannungsfrequenz des Induktors und/oder die Induktionsdauer und/oder die Reaktionstemperatur erfolgen.

Das erfindungsgemäße Verfahren ist bei allen bekannten Technologien anwendbar.

Das Aufbringen einer organischen Deckschicht kann der Farbgebung, der Isolation, der Einstellung einer konstanten Reibungszahl und der Verbesserung der Kontaktkorrosionbeständigkeit dienen.

Als Induktionseinrichtungen finden insbesondere transistorisierte Umrichter Anwendung, da diese die Durchführung präziser rechnergesteuerter Prozesse besonders begünstigen.

Das erfindungsgemäße Verfahren zum Aufbringen einer anorganischen Beschichtung hat eine hohe Schutzwirkung gegen die chemische und elektrochemische Korrosion wie auch die Kontaktkorrosion von z.B. Stahl gegen Aluminium zur Folge. Des weiteren ist eine hohe Beständigkeit der Beschichtung in Salzsprüh-, Schwitzwasser- und Kestemichtests erreicht. Eine Wasserstoffversprödung an den beschichteten Oberflächen tritt nicht auf.

Während der Durchführung des Verfahrens sind kurze Taktzeiten von Sekunden möglich. Eine Minderung der Bauteilfestigkeit ist in Folge der kurzen Temperatureinwirkung weitaus weniger kritisch als bei konventioneller Erwärmung.

Mit dem erfindungsgemäßen Verfahren ist ein aufgrund der geringen Energiekosten und Entsorgungskosten äußerst umweltfreundliches Verfahren realisiert, wobei der Aufbau einer kleinen und kompakten Anlage möglich ist.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung eines Ausführungsbeispiels des erfindungsgemäßen Verfahrens anhand der Zeichnung zu verweisen. In Verbindung mit der Erläuterung des bevorzugten Ausführungsbeispiels des erfindungsgemäßen Verfahrens anhand der Zeichnung werden auch im allgemeinen bevorzugte Ausgestaltungen und Weiterbildungen der Lehre erläutert. In der Zeichnung zeigt die
- einzige Figur: im Rahmen eines Blockdiagramms schematisch den Ablauf eines Ausführungsbeispiels eines erfindungsgemäßen Verfahrens zum Aufbringen einer anorganischen Beschichtung auf einen elektrisch leitfähigen Körper.

Die einzige Figur zeigt in schematischer Darstellung den Ablauf eines beispielhaften erfindungsgemäßen Verfahrens zum Aufbringen einer anorganischen Beschichtung auf einen elektrisch leitfähigen Körper. Dabei sind die einzelnen Verfahrensschritte durch die Bezugsziffern 1 bis 6 unterschieden.

Mit der Bezugsziffer 1 ist der erste Verfahrensschritt gekennzeichnet, bei dem ein Bereitstellen des Körpers erfolgt. Der Verfahrensschritt 2 besteht aus einem fakultativen Entfetten und/oder chemischen Vorbehandeln und/oder Strahlen des Körpers, bspw. Sandstrahlen. Falls der im Schritt 1 bereitgestellte Körper keiner weiteren Präparation mehr bedarf, kann dieser Verfahrensschritt 2 entfallen.

Im nächsten, mit der Bezugsziffer 3 gekennzeichneten Verfahrensschritt erfolgt das Aufbringen eines Beschichtungsmediums auf zumindest den zu beschichtenden Oberflächenbereich des Körpers. Dabei könnte das Beschichtungsmedium auch auf nicht zu beschichtende Oberflächenbereiche des Körpers aufgebracht werden, was ein anschließendes Entfemen des Beschichtungsmediums von den nicht zu beschichtenden Oberflächenbereichen zur Folge hätte.

Das nachfolgende, mit der Bezugsziffer 4 gekennzeichnete induktive Erwärmen zumindest des zu beschichtenden Oberflächenbereichs des Körpers auf eine Reaktionstemperatur könnte vor und/oder während und/oder nach dem Aufbringen des Beschichtungsmediums erfolgen. Je nach Erfordernis ist dabei ein Vorwärmen zumindest des zu beschichtenden Oberflächenbereichs vor dem Aufbringen des Beschichtungsmediums möglich. Dies könnte ein Entweichen von bei der Vemetzungsreaktion des Beschichtungsmediums nicht erforderlichen Lösungsmitteln begünstigen.

Die Beschichtung weist üblicherweise eine hohe thermische Beständigkeit bis zu ca. 350°C auf. Eine zu hohe Temperatur kann die Beschichtung zerstören. Eine zu hohe Temperatur, insbesondere über längere Zeit, ist weiterhin auch für wärmeempfindliche Bereiche des zu beschichtenden Körpers schädlich, so daß die Kurzzeitbehandlung mittels Induktion hier besonders vorteilhaft zum Tragen kommt. In jedem Falle muß darauf geachtet werden, daß eine Maximaltemperatur nicht überschritten wird.

Des weiteren ist es nur unter Verwendung der induktiven Erwärmung möglich, temperaturempfindliche Bereiche der zu beschichtenden Körper gleichzeitig mit der Erwärmung der beschichteten Bereiche mit Luft oder flüssigen Medien zu kühlen.

Nach dem induktiven Erwärmen erfolgt im Verfahrensschritt 5 ein Ausreagieren des Beschichtungsmediums zur Beschichtung. Die induktive Erwärmung ermöglicht dabei mit im Vergleich zu konventioneller Umlufttechnik geringerem Aufwand eine schnelle Ausbildung einer voll vernetzten Beschichtung bzw. Schutzschicht. Diese schnelle Reaktions-Thermodynamik und -Kinetik bedingt bei Verkürzung der Reaktionszeit eine deutliche Erhöhung der Vernetzungstemperatur zur Erzielung einer voll vernetzten Schicht, die erst in vollem Umfang die genannten Eigenschaften aufweist. Da eine zu hohe Temperatur zur Zerstörung des Netzwerks bzw. darin eingebetteter Pigmente und Additive führen kann, ist eine Temperatursteuerung vorteilhaft.

Im mit der Bezugsziffer 6 bezeichneten letzten Verfahrensschritt eines Ausführungsbeispiels des erfindungsgemäßen Verfahrens wird der Körper abgekühlt. Dies kann einerseits durch ein passives Abkühlenlassen an bspw. Umgebungsluft oder mittels eines aktiven Abkühlens durch ein besonderes Kühlmedium wie Wasser oder Öl erfolgen.

Die induktive Erwärmung ist bestens geeignet zur Ausreaktion der Beschichtungsmedien auf partiell beschichteten, mehr oder weniger großen Körpern, zur Ausreaktion ganzflächig beschichteter Körper oder auch zur Beschichtung von Massengütem. Dabei ist das geschilderte Verfahren insofem von Vorteil, als sich Mehrfachbeschichtungen aufgrund von Fehl- und Kontaktstellen erübrigen. Das Besprühen vorerwärmter Schüttgüter unter Bewegung der Schüttung gewährleistet bei Beschichtung derartiger Körper eine besonders gleichmäßige Beschichtung ohne Fehlstellen.

Bei Einsatz eines Tauchverfahrens zum Aufbringen des Beschichtungsmediums können insbesondere auch vorgewärmte Körper getaucht werden.

Hinsichtlich weiterer vorteilhafter Ausgestaltungen des erfindungsgemäßen Verfahrens wird zur Vermeidung von Wiederholungen auf den allgemeinen Teil der Beschreibung sowie auf die beigefügten Patentansprüche verwiesen.

Schließlich sei ausdrücklich darauf hingewiesen, daß das voranstehend erörterte Ausführungsbeispiel des erfindungsgemäßen Verfahrens lediglich zur Erörterung der beanspruchten Lehre dient, diese jedoch nicht auf das Ausführungsbeispiel einschränkt.

## Patentansprüche

1. Verfahren zum Aufbringen einer anorganischen Beschichtung auf einen elektrisch leitfähigen Körper, insbesondere auf ein metallisches Werkstück, mit den folgenden Verfahrensschritten:
- Bereitstellen des Körpers;
- ggf. Entfetten und/oder chemisches Vorbehandeln und/oder Strahlen des Körpers;
- Aufbringen eines Beschichtungsmediums auf zumindest den zu beschichtenden Oberflächenbereich des Körpers, wobei das Beschichtungsmedium ein Bindemittel aus zumindest einer organischen und/oder anorganischen Metallverbindung aufweist und wobei das Bindemittel in einem organischen Lösungsmittel und/oder in Wasser gelöst ist;
- induktives Erwärmen zumindest des zu beschichtenden Oberflächenbereichs des Körpers nach dem Aufbringen des Beschichtungsmediums auf eine Reaktionstemperatur;
- Ausreagieren des Beschichtungsmediums zur Beschichtung;
- Abkühlen des Körpers;
**dadurch gekennzeichnet, daß** zumindest der zu beschichtende Oberflächenbereich des Körpers vor dem Aufbringen des Beschichtungsmediums induktiv auf eine unterhalb der Reaktionstemperatur liegende Vorwärmtemperatur erwärmt wird und daß die Vorwärmtemperatur zwischen der Raumtemperatur und der Siedetemperatur des Lösungsmittels bzw. des Wassers liegt.

2. Verfahren nach Anspruch 1, **dadurch gekennzeichnet, daß** das Ausreagieren des Beschichtungsmediums zur Beschichtung unter Beteiligung von Wasser erfolgt, wobei das Wasser vorzugsweise der Luftfeuchtigkeit der umgebenden Atmosphäre entzogen wird.

3. Verfahren nach Anspruch 1 oder 2, **dadurch gekennzeichnet, daß** das Beschichtungsmedium Pigmente aus vorzugsweise Zink und/oder Aluminium und/oder Additive wie bspw. interne Gleitmittel, Viskositätsregulierer, Verlaufsmittel und/oder Antikrateradditive aufweist und/oder daß die Metallverbindung Titan, Zirkonium, Chrom, Bor, Aluminium, Silizium, Kobalt, Nickel oder Magnesium aufweist.

4. Verfahren nach einem der Ansprüche 1 bis 3, **dadurch gekennzeichnet, daß** das induktive Erwärmen des Körpers lediglich innerhalb partieller Bereiche erfolgt und/oder daß die Erwärmung in einem Oberflächenbereich mit einer Tiefe von maximal 0,5 mm erfolgt.

5. Verfahren nach einem der Ansprüche 1 bis 4, **dadurch gekennzeichnet, daß** der Körper partiell oder insgesamt während und/oder nach dem Erwärmen mit einem Kühlmedium gekühlt wird, wobei das Kühlmedium vorzugsweise gasförmig oder flüssig in Form von bspw. Luft, Wasser oder Öl ist.

6. Verfahren nach einem der Ansprüche 1 bis 5, **dadurch gekennzeichnet, daß** die Beschichtung eine kathodische Korrosionsschutzwirkung aufweist und/oder daß die Beschichtung elektrisch und/oder wärmeleitfähig ist und/oder daß die Beschichtung eine Schichtdicke von etwa 2 - 30 Mikrometem aufweist und/oder daß die Beschichtung keine Schwermetalle aufweist und insbesondere chrom-VI- und cadmiumfrei ist.

7. Verfahren nach einem der Ansprüche 1 bis 6, **dadurch gekennzeichnet, daß** die Schichtdicke über die Viskosität des Beschichtungsmediums eingestellt ist und/oder daß die Schichtdicke über einen mechanischen Abtrag eingestellt ist, wobei der mechanische Abtrag vorzugsweise durch ein Schleudem erfolgt.

8. Verfahren nach einem der Ansprüche 1 bis 7, **dadurch gekennzeichnet, daß** auf die Beschichtung eine zusätzliche organische Deckschicht aufgebracht wird, wobei vorzugsweise die Zusammensetzung der Deckschicht im Hinblick auf eine möglichst gute Haftung auf die Zusammensetzung der Beschichtung abgestimmt ist und wobei das Bindemittel der Deckschicht vorzugsweise ein hochmolekulares aminisch vernetztes Epoxi-/Phenoxi-Bindemittel ist.

9. Verfahren nach einem der Ansprüche 1 bis 8, **dadurch gekennzeichnet, daß** das Aufbringen des Beschichtungsmediums und/oder der Deckschicht über ein Besprühen, insbesondere elektrostatisches Besprühen, oder einen Tauchprozeß erfolgt.

10. Verfahren nach einem der Ansprüche 1 bis 9, **dadurch gekennzeichnet, daß** das Erwärmen und/oder das Abkühlen bzw. Kühlen rechnergesteuert erfolgt und/oder daß eine Steuerung der Beschichtungsparameter durch die Wechselspannungsfrequenz des Induktors und/oder die Induktionsdauer und/oder die Reaktionstemperatur erfolgt.

## Claims

1. Process for the application of an inorganic coating to an electrically conductive body, especially to a metal workpiece, having the following process steps:
- making the body ready;
- optional degreasing and/or chemical pretreatment and/or blasting of the body;
- application of a coating medium to at least that surface region of the body which is to be coated, the coating medium having a binder comprising at least one organic and/or inorganic metal compound and the binder being dissolved in an organic solvent and/or in water;
- inductive heating of at least that surface region of the body which is to be coated, after bringing the coating medium to a reaction temperature;
- fully reacting the coating medium for coating;
- cooling the body;
**characterised in that** at least that surface region of the body which is to be coated is heated inductively, before the application of the coating medium, to a preheating temperature lying below the reaction temperature, and **in that** the preheating temperature lies between room temperature and the boiling temperature of the solvent or the water.

2. Process according to claim 1, **characterised in that** the full reaction of the coating medium for coating takes place with the participation of water, the water being drawn preferably from the moisture of the surrounding atmosphere.

3. Process according to claim 1 or 2, **characterised in that** the coating medium comprises pigments of preferably zinc and/or aluminium and/or additives, such as, for example, internal lubricants, viscosity-regulators, flow agents and/or anticrater additives and/or **in that** the metal compound comprises titanium, zirconium, chromium, boron, aluminium, silicon, cobalt, nickel or magnesium.

4. Process according to any one of claims 1 to 3, **characterised in that** the inductive heating of the body takes place only within partial regions and/or **in that** the heating takes place in a surface region with a depth of a maximum of 0.5 mm.

5. Process according to any one of claims 1 to 4, **characterised in that** the body is cooled partially or totally with a cooling medium during and/or after the heating operation, the cooling medium preferably being gaseous or liquid in the form of, for example, air, water or oil.

6. Process according to any one of claims 1 to 5, **characterised in that** the coating has a cathodic anticorrosive action and/or **in that** the coating is electrically conductive and/or heat-conductive and/or **in that** the coating has a layer thickness of approximately from 2 to 30 micrometres and/or **in that** the coating does not comprise heavy metals and is, in particular, free from chromium(VI) and cadmium.

7. Process according to any one of claims 1 to 6, **characterised in that** the layer thickness is adjusted by means of the viscosity of the coating medium and/or **in that** the layer thickness is adjusted by means of mechanical removal of material, the mechanical removal of material preferably being effected by centrifuging.

8. Process according to any one of claims 1 to 7, **characterised in that** an additional organic cover layer is applied to the coating, the composition of the cover layer preferably being tuned to the composition of the coating with a view to as good an adhesion as possible and the binder of the cover layer preferably being a high-molecular-weight epoxy/phenoxy binder crosslinked by means of amines.

9. Process according to any one of claims 1 to 8, **characterised in that** the application of the coating medium and/or of the cover layer is effected by spraying, especially electrostatic spraying, or by an immersion process.

10. Process according to any one of claims 1 to 9, **characterised in that** the heating and/or the passive or active cooling is effected under the control of a computer and/or **in that** the coating parameters are controlled by means of the alternating voltage frequency of the inductor and/or the induction period and/or the reaction temperature.

## Revendications

1. Procédé pour appliquer un revêtement inorganique sur un corps électriquement conducteur, en particulier sur une pièce à usiner métallique, avec les étapes procédurales suivantes :
- mise en place du corps ;
- le cas échéant dégraissage et/ou prétraitement chimique et/ou sablage du corps ;
- application d'un agent de revêtement sur au moins la zone de surface à revêtir du corps, l'agent de revêtement présentant un agent de liaison en au moins un composé métallique organique et/ou inorganique et l'agent de liaison étant dissous dans un solvant organique et/ou dans de l'eau ;
- chauffage inductif d'au moins la zone de surface à revêtir du corps, après l'application de l'agent de revêtement, à une température de réaction ;
- réaction de l'agent de revêtement pour former le revêtement ;
- refroidissement du corps ;
**caractérisé en ce qu'**au moins la zone de surface à revêtir du corps, avant l'application de l'agent de revêtement, est chauffée inductivement à une température de préchauffage se trouvant au-dessous de la température de réaction et que la température de préchauffage se trouve entre la température ambiante et la température d'ébullition du solvant ou respectivement de l'eau.

2. Procédé selon la revendication 1,
**caractérisé en ce que** la réaction de l'agent de revêtement pour former le revêtement a lieu avec l'assistance d'eau, l'eau étant de préférence extraite de l'humidité de l'air de l'atmosphère ambiante.

3. Procédé selon la revendication 1 ou 2,
**caractérisé en ce que** l'agent de revêtement présente des pigments, de préférence à base de zinc et/ou d'aluminium, et/ou des additifs, tels que par exemple des lubrifiants internes, des régulateurs de viscosité, des agents d'écoulement et/ou des additifs anticratères, et/ou que le composé métallique présente du titane, du zirconium, du chrome, du bore, de l'aluminium, du silicium, du cobalt, du nickel ou du magnésium.

4. Procédé selon l'une des revendications 1 à 3 ,
**caractérisé en ce que** le chauffage inductif du corps a lieu seulement à l'intérieur de zones partielles et/ou que le chauffage a lieu dans une zone de surface à une profondeur d'au maximum 0, 5 mm.

5. Procédé selon l'une des revendications 1 à 4,
**caractérisé en ce que** le corps est refroidi par un agent réfrigérant partiellement ou globalement, pendant et/ou après le chauffage, l'agent réfrigérant étant de préférence gazeux ou liquide sous forme par exemple d'air, d'eau ou d'huile.

6. Procédé selon l'une des revendications 1 à 5,
**caractérisé en ce que** le revêtement présente une action de protection contre la corrosion cathodique et/ou que le revêtement est électriquement et/ou thermiquement conducteur et/ou que le revêtement présente une épaisseur de couche de 2-30 micromètres et/ou que le revêtement ne présente pas de métaux lourds et est en particulier exempt de chrome VI et de cadmium.

7. Procédé selon l'une des revendications 1 à 6,
**caractérisé en ce que** l'épaisseur de couche est réglée par l'intermédiaire de la viscosité de l'agent de revêtement et/ou que l'épaisseur de couche est réglée par un enlèvement mécanique, l'enlèvement mécanique étant de préférence réalisé par centrifugation.

8. Procédé selon l'une des revendications 1 à 7,
**caractérisé en ce qu'**une couche de couverture organique additionnelle est appliquée sur le revêtement, la composition de la couche de couverture étant de préférence accordée en vue d'une adhérence la meilleure possible sur la composition du revêtement et le liant de la couche de couverture étant de préférence un liant époxy/phénoxy réticulé aminique à haut poids moléculaire.

9. Procédé selon l'une des revendications 1 à 8,
**caractérisé en ce que** l'application de l'agent de revêtement et/ou de la couche de couverture est effectuée par une aspersion, en particulier une aspersion électrostatique, ou bien par un procédé d'immersion.

10. Procédé selon l'une des revendications 1 à 9,
**caractérisé en ce que** le chauffage et/ou le refroidissement ou respectivement la réfrigération sont effectués par commande par ordinateur et/ou qu'une commande des paramètres de revêtement est effectuée par la fréquence du courant alternatif de l'inducteur et/ou la durée d'induction et/ou la température de réaction.
